# EUROPÄISCHE PATENTSCHRIFT

(11) **EP 0 917 500 B1**
(45) Veröffentlichungstag und Bekanntmachung des Hinweises auf die Patenterteilung: **10.05.2000**
(21) Anmeldenummer: 97918966.9
(22) Anmeldetag: 06.08.1997
(51) Int. Cl.: B22D 30/00

(54) **VERFAHREN ZUR HERSTELLUNG VON GUSSSTÜCKEN**
METHOD OF PRODUCING CASTINGS
PROCEDE DE PRODUCTION DE PIECES MOULEES EN FONTE

(30) Priorität: 09.08.1996 DE 19632195
(43) Veröffentlichungstag der Anmeldung: 26.05.1999
(73) Patentinhaber: Fenne, Michael, 42279 Wuppertal (DE); Holtz, Oswald, 35279 Neustadt (DE)
(72) Erfinder: Fenne, Michael, 42279 Wuppertal (DE); Holtz, Oswald, 35279 Neustadt (DE)
(74) Vertreter: Mentzel, Norbert, Dipl.-Phys.
(86) Internationale Anmeldenummer: EP9704296
(87) Internationale Veröffentlichungsnummer: WO9806524

(56) Entgegenhaltungen:
- EP-A- 0 538 575
- DE-A- 2 461 293
- DE-A- 3 442 130
- US-A- 4 769 092
- PATENT ABSTRACTS OF JAPAN vol. 013, no. 042 (C-564), 30.Januar 1989 & JP 63 241112 A (KAWASAKI STEEL CORP), 6.Oktober 1988,
- MELLON, DALE F.: "Industrial thermography" September 1988 , ADVANCED MATERIALS & PROCESSES INC. METAL PROCESS , METALS PARK, OHIO, US XP002049901 siehe Seite 110, Spalte 2, Zeile 8 - Seite 111, Spalte 1, Zeile 2 siehe Abbildung 2

## Beschreibung

Die Erfindung bezieht sich auf ein Verfahren zur Herstellung von Gußstücken, wie Motorblöcken u. dgl., aus Gußeisen mit Lamellengraphit.

Gußstücke finden nahezu in der gesamten Industrie Anwendung wie beispielsweise im Werkzeugmaschinenbau, bei der Halbzeugherstellung, im Ofen- und Heizungsbau, im Motorenbau und letztlich auch in der chemischen Industrie. Zur Gewichtsersparnis ist es wünschenswert, die Gußstücke bei ausreichender Festigkeit dünnwandig herzustellen, was jedoch eine gute Fließfähigkeit des erschmolzenen Gußeisens bedingt. Es ist bekannt, daß ein erhöhter Kohlenstoffgehalt die Fließfähigkeit der Schmelze des Gußeisens begünstigt. Der Kohlenstoffgehalt des Gußeisens läßt sich durch die Gattierung oder auch die Fahrweise des Ofens steuern. Dabei wird das Gußeisen in der Regel im Kupolofen erschmolzen. Allerdings kann der Schmelzvorgang auch in einem Trommelofen oder einem Elektroofen vorgenommen werden. Nach dem Abguß verbleibt das Gußstück üblicherweise solange in seiner Form bis es sich auf etwa 300° C abgekühlt hat. Der bei diesem Abkühlvorgang erzielte Gefügezustand wird in der Regel hingenommen, obschon es bekannt ist durch bestimmte Abkühlbedingungen den Gefügezustand und damit die mechanischen Eigenschaften des Gußeisens zu beeinflussen. Zur Erzielung bestimmter mechanischer Eigenschaften ist es üblich, legiertes Gußeisen durch die Zugabe besonderer Zuschlagstoffe wie beispielsweise Kupfer, Chrom, Phosphor, Antimon, Mangan, Mikrolegierungen usw. zu erzeugen.

Bei vielen Gußstücken, wozu insbesondere auch Motorblöcke von Verbrennungsmotoren gehören, ist es wünschenswert, daß verschiedene Bereiche härter sind, als andere Bereiche des Gußstücks oder aber auch höhere Festigkeitswerte aufweisen, als andere Bereiche des gleichen Gußstücks.

Aufgabe der vorliegenden Erfindung ist es, Gußstücke zu erzeugen, deren mechanische Eigenschaften hinsichtlich ihrer Härte und Festigkeit durch entsprechende Gefügebildung in vorbestimmter Weise beeinflußt werden können. Diese Aufgabe ist mit den im Anspruch 1 angegebenen Merkmalen gelöst. Durch diese Behandlung kann auf die Zugabe von Legierungsstoffen zur Gattierung oder zur Schmelze des Gußeisens verzichtet werden, da sich partielle Bereiche des Gußstücks mit höheren mechanischen Eigenschaften auf die angegebene Weise herstellen lassen, ohne daß dies generell im gesamten Gußstück der Fall wäre. Demzufolge erfordern bei der Bearbeitung des Gußstückes lediglich die Bereiche, die höhere mechanische Eigenschaften aufweisen eine spätere spanabhebende Bearbeitung mit hochwertigen Werkzeugen, während die anderen Bereiche sich mit üblichen, einfachen Werkzeugen bearbeiten lassen. Die partielle Anhebung der Härte des Gußeisens wird durch die Anhebung des Kohlenstoffgehaltes auf 3 bis 4% vorzugsweise 3,6 bis 3,8% C-Gehalt ausgeglichen, was sich durch Steuerung des Schmelzprozesses über die Gattierung und/oder den Betrieb des Schmelzofens sowie anschließenden Abguß der Schmelze im Sandguß oder Lost-Foam-Verfahren erzielen läßt. Somit können die Bereiche des Gußstücks, die nicht durch zusätzliche intermittierende Luftstöße in ihrer Härte angehoben wurden, auf die übliche, einfache Weise bearbeitet werden. Durchgehend legiertes oder in seiner Härte durchgehend angehobenes Gußeisen würde die Bearbeitung des Gußstückes infolge erhöhten Werkzeugverschleißes verteuern.

Um innere Spannungen im Gußstück nach der Abkühlbehandlung zu eliminieren, wird das Gußstück vorteilhaft nach der Abkühlbehandlung in einem Warmhalteofen zur Vermeidung von Eigenspannungen schrittweise auf eine geringe Resttemperatur zurückführt.

Zur Erzielung ausgewählter Härtebereiche des Gußstücks sind die auf bestimmte Flächenbereiche partiell ausgerichteten Luftstöße zur Erzeugung einer Härte von mehr als 220 HB bemessen. Außerdem sind vorzugsweise die Kühlzeiten sowohl des stetigen, allgemeinen Luftstromes als auch der partiellen Luftstöße zur Erhaltung einer Zugfestigkeit von wenigstens 250 N/mm² bemessen. Die Menge der Kühlluft für den stetigen, allgemeinen Luftstrom einerseits und die auch partiellen Luftstöße andererseits sowie die Kühlzeiten lassen sich aufgrund von Erfahrungswerten, d.h. empirisch bestimmen. Um das Verfahren hinsichtlich seines reproduzierbaren Ergebnisses unter wirtschaftlichen Aspekten zu homogenisieren ist die Abkühlbehandlung des Gußstückes vorteilhaft mittels einer eine Kamera und einen Monitor umfassenden EDV-Anlage hinsichtlich der Kühlungsintensität, des permanenten Luftstromes und der pulsierenden, partiell ausrichtbaren Luftstöße steuerbar und programmierbar. Dazu lassen sich die abzukühlenden Gußstücke vorzugsweise auf einem Stetigförderer positionieren, um die einen stetigen Luftstrom und intermittierende Luftstöße abgebende Behandlungsstrecke zu durchlaufen. Obschon es denkbar ist, die Gußstücke in verschiedener Weise durch die Behandlungsstrecke hindurchzuführen, ist es vorteilhaft einen Stetigförderer als Gliederbandförderer mit steckbar angeordneten Aufnahmekanten zur Positionierung des Gußstückes zu verwenden, wobei zumindest die Luftstöße abblasenden Düsen gesteuert einstellbar und bereichsweise mit übereinstimmender Geschwindigkeit dem Gliederbandförderer nachführbar sind.

Zur Vermeidung von Energieverschwendung ist es vorteilhaft, die beim Kühlvorgang erwärmte Luft zu Heizzwecken und/oder zur Warmwasserbereitung zu nutzen. Dabei wird die erwärmte Luft vorzugsweise einem Wärmetauscher zugeführt.

Die Erfindung ist anhand eines Ausführungsbeispieles erläutert und in einer das Behandlungsprinzip zeigenden Zeichnung dargestellt.

Nachdem eine im Kupolofen erzeugte Graugußschmelze mit einem Kohlenstoffgehalt von etwa 3,4 bis 4,0% unter Regulierung des Siliziumgehaltes erzeugt ist, wird diese Schmelze zur Erzeugung eines Gußstücks, bei dem es sich beispielsweise um einen Motorblock handeln kann, in eine Sandguß-Form oder in eine Lost-Foam-Form abgegossen. Nach dem Abguß wird das Gußstück 10 gezielt aus seiner Form getrennt, gelöst oder ausgepackt und auf einem Stetigförderer 11 plaziert Bei diesem Stetigförderer mag es sich vorteilhaft um einen Gliederbandförderer handeln, auf dessen Platten das Gußstück mittels steckbar angeordneter, nicht dargestellter Aufnahmekanten positioniert festgelegt ist. Wie aus der Zeichnung entnommen werden kann, bilden die Platten des Stetigförderers 11 zusammen mit dem Gußstück 10 die Gußstück-Transportebene 12. Oberhalb dieser Gußstück-Transportebene befinden sich über einen weiten Längenbereich des Stetigförderers 11 sich erstreckende, stationär angeordnete leistenförmige Kühlluftzuführungstrichter 13, die auf das Gußstück 10 gerichtet sind und dieses mit einem stetigen Kühlluftstrom anblasen. Auch unterhalb der luftdurchlässigen Platten des Stetigförderers 11 sind leistenförmige Kühlluftzuführungstrichter 14 über die gleiche Förderstrecke stationär angeordnet und blasen ebenfalls mit einem stetigen Kühlluftstrom das Gußstück 10 an. Dabei ist die Kühlluftmenge und die Durchlaufgeschwindigkeit des Stetigförderers 11 derart ausgelegt, daß ausgehend von der Ausgangstemperatur des Gußstückes 10 dieses nach Verlassen der Kühlstrecke auf mindestens 723° C abgekühlt ist. Sowohl im oberen als auch im unteren Bereich des Gußstückes 10 befindet sich eine mit der Transportgeschwindigkeit des Stetigförderers 11 übereinstimmend mitführbare und an das Gußstück 10 anstellbare Hochdruckkühlleitung 15 bzw. 16, mittels welcher über Düsen 17 intermittierende Kühlluftstöße auf bestimmte Stellen des Gußstückes 10 abgegeben werden. Gleichzeitig erfolgt durch diese gezielten, intermittierenden Preßluftstöße außer der unterstützenden Abkühlung der Gußstückstellen in bestimmter Zeiteinheit eine Entfernung der Formreste, so daß für den Kühlvorgang und das Auftreffen der Kühlluft eine gleichmäßig glatte Oberfläche des Gußstückes vorhanden ist. Die mitlaufenden Hochdruckkühlleitungen 15 und 16 lassen sich steuern, indem die zu behandelnden Flächen oder Teile des Gußstückes 10 auf einem das zu behandelnde Gußstück dreidimensional hinterlegenden Bildschirm markiert werden, so daß die Intensität der Kühlung und die Intensität der Impulse vorprogrammiert werden kann. Die stationären Kühlluftzuführungstrichter 13 bilden zusammen mit der nachführbaren Hochdruckkühlleitung 15 einen oberen Kühleinrichtungsabschnitt 18, während die Kühlluftzuführungstrichter 14 in Verbindung mit der nachführbaren Hochdruckkühlleitung 16 einen unteren Kühleinrichtungsabschnitt 19 bilden. Während nun die permanente Kühlluftzufuhr als Niederdruckkühlung gefahren wird, wird die intermittierende, bestimmten Stellen des Gußstücks zugeführte Kühlluft als Hockdruckkühlung gefahren. Sobald das zu behandelnde Gußstück 10 in die Behandlungszone einfährt, erkennt eine Kamera die Lage des Gußstücks 10 und setzt diese in elektronische Daten um, aufgrund welcher die Düsen an die durch das Programm bestimmten Stellen des Gußstückes herangeführt und gemäß der Intensität und Zeitdauer des Hochdruckluftstromes einen gewünschten Abkühleffekt erzeugen, so daß die behandelten Oberflächen des Gußstückes eine Zugfestigkeit von wenigstens 250 N/mm² erreichen. Außerdem wird durch den Einsatz dieser gezielte, impulsartige Kühlluftstöße abgebenden Düsen eine Brinellhärte an den betreffenden Stellen von mehr als 220 HB erreicht. Nach der Abkühlung des Gußstückes unter die eutektoide Linie wird der Kühlprozeß unterbunden und zur Behebung von Eigenspannungen im Gußstück dieses einem Warmhalteofen zugeführt, der zusammen mit der Restwärme aus dem Gußstück wieder eine Rückheizung bewirkt, durch welche die Eigenspannungen im Gußstück beseitigt werden. Dabei wird der Warmhalteofen so gefahren, daß eine schrittweise Abkühlung des Gußstückes bis auf etwa 300° C erfolgt.

Es versteht sich, daß die Kühleinrichtung mit einem Gehäuse 20 umgeben ist und der Boden des Kühlbereiches eine Öffnung 21 zur Entsorgung des Formsandes aufweist. Außerdem ist in der Behandlungszone der Kühleinrichtung eine (oder mehrere) Entstaubungsöffnung 22 vorgesehen, die an eine Entstaubungsanlage anschließbar ist.

Das vorbeschriebene Ausführungsbeispiel erläutert das Verfahren nur beispielsweise und läßt sich entsprechend den Bedürfnissen im Rahmen der Ansprüche modifizieren.

### Bezugszeichenliste :

- 10: Gußstück
- 11: Stetigförderer
- 12: Gußstück-Transportebene
- 13: Kühlluftzuführungstrichter
- 14: Kühlluftzuführungstrichter
- 15: Hochdruckkühlleitung
- 16: Hochdruckkühlleitung
- 17: Düse
- 18: Kühleinrichtungsabschnitt, oben
- 19: Kühleinrichtungsabschnitt, unten
- 20: Gehäuse
- 21: Öffnung
- 22: Entstaubungsöffnung

## Patentansprüche

1. Verfahren zur Herstellung von Gussstücken, wie Motorblöcken u.dgl., aus Gusseisen mit Lamellengraphit, wobei der Kohlenstoffgehalt des Gusseisens durch Steuerung des Schmelzprozesses über die Gattierung und/oder den Betrieb des Schmelzofens auf etwa 3 bis 4 % Kohlenstoff in der Schmelze eingestellt wird,
die Schmelze wird anschließend im Sandguss- oder Lost-Form-Verfahren abgegossen,
das Gussstück wird in einem Temperaturbereich zwischen 1100°C und 800°C von seiner Form befreit und
einer sich unmittelbar anschließenden Abkühlbehandlung durch Anblasen mittels eines Luftstromes zur vollständigen Befreiung des Gussstückes vom Formstoff unterzogen,
an ausgewählten Bereichen wird das Gussstück zur Erzeugung verbesserter, mechanischer Eigenschaften durch gezielte, intermittierende, kurze Luftstöße unter den eutektoiden Bereich abgekühlt,
wobei die Abkühlbehandlung nach Unterschreiten der Temperatur des eutektoiden Bereiches unterbunden wird.

2. Verfahren nach Anspruch 1, dadurch gekennzeichnet, daß das Gußstück nach der Abkühlbehandlung in einem Warmhalteofen zur Vermeidung von Eigenspannungen schrittweise auf eine geringe Resttemperatur zurückgeführt wird.

3. Verfahren nach Anspruch 1 oder 2, dadurch gekennzeichnet, daß die auf bestimmte Flächenbereiche partiell ausgerichteten Luftstöße zur Erzeugung einer Härte von mehr als 220 HB bemessen sind.

4. Verfahren nach einem der vorhergehenden Ansprüche, dadurch gekennzeichnet, daß die Kühlzeiten sowohl des stetigen, allgemeinen Luftstromes als auch der partiellen Luftstöße zur Erhaltung einer Zugfestigkeit von wenigstens 250 N/mm² bemessen sind.

5. Verfahren nach einem der vorhergehenden Ansprüche, dadurch gekennzeichnet, daß die Abkühlbehandlung des Gußstücks mittels einer eine Kamera und einen Monitor umfassenden EDV-Anlage hinsichtlich der Kühlungsintensität des permanenten Luftstromes und der pulsierenden, partiell ausrichtbaren Luftstöße steuerbar und programmierbar ist.

6. Verfahren nach einem der vorhergehenden Ansprüche, dadurch gekennzeichnet, daß die abzukühlenden Gußstücke auf einem Stetigförderer positioniert eine Luftstrom und Luftstöße abgebende Behandlungsstrecke durchlaufen.

7. Verfahren nach Anspruch 5, dadurch gekennzeichnet, daß als Stetigförderer ein Gliederbandförderer mit steckbar angeordneten Aufnahmekanten zur Positionierung des Gußstücks verwendet ist, und zumindest die Luftstöße abblasenden Düsen gesteuert einstellbar und bereichsweise mit übereinstimmender Geschwindigkeit dem Gliederbandförderer nachführbar sind.

8. Verfahren nach einem der vorhergehenden Ansprüche, dadurch gekennzeichnet, daß die beim Kühlvorgang erwärmte Luft zu Heizzwecken und/oder zur Warmwasserbereitung genutzt wird.

9. Verfahren nach Anspruch 8, dadurch gekennzeichnet, daß die erwärmte Luft einem Wärmetauscher zugeführt wird.

## Claims

1. Process for the production of castings such as engine blocks, etc., from cast iron with lamellar graphite, where the carbon content of the cast iron is adjusted to approximately 3-4% carbon in the melt by control of the melting process through adjustments to the charge make-up and/or to the operation of the melting furnace;
where the melt is then poured into a mold in the sand-casting or lost-form method;
where the casting is removed from the mold at a temperature in the range of 1.100-800°
and subjected immediately afterward to a cooling treatment by a stream of air to remove all traces of mold material from the casting;
where selected areas of the casting are cooled to a point below the eutectoid range by short, aimed, intermittent blasts of air for obtaining improved mechanical properties; and
where the cooling treatment is stopped after the temperature falls below the temperature of the eutectoid range.

2. Process according to Claim 1, characterized in that, after the cooling treatment, the casting is reheated in a holding furnace and then cooled in steps to a low internal temperature to avoid residual stresses.

3. Process according to Claim 1 or Claim 2, characterized in that the separate air blasts directed onto certain areas of the surface are calculated so as to produce a hardness of more than 220 HB.

4. Process according to one of the preceding claims, characterized in that the cooling times of both the continuous general air stream and the separate air blasts are calculated so as to obtain a tensile strength of at least 250 N/mm².

5. Process according to one of the preceding claims, characterized in that an EDP system including a camera and a monitor controls and programs the cooling treatment of the casting with respect to the cooling intensity of the continuous air stream and the intensity of the pulsating, aimable, separate air blasts.

6. Process according to one of the preceding claims, characterized in that the castings to be cooled are positioned on a continuous conveyor and pass through a treatment section where they are subjected to an air stream and to air blasts.

7. Process according to Claim 5, characterized in that an apron conveyor with insertable retaining edges for holding the castings in position is used as the continuous conveyor; in that at least the settings of the nozzles delivering the air blasts can be controlled; and in that the nozzles can travel along certain distances at the same rate of speed as the apron conveyor.

8. Process according to one of the preceding claims, characterized in that the air which has been heated by the cooling process is used for heating purposes and/or for the preparation of hot water.

9. Process according to Claim 8, characterized in that the heated air is sent to a heat exchanger.

## Revendications

1. Procédé de fabrication de pièces moulées, telles que des blocs-cylindres ou similaires, en fonte à graphite lamellaire, dans lequel la teneur en carbone de la fonte sous le contrôle du processus de fusion par l'intermédiaire du dosage et/ou du fonctionnement du four de fusion, est réglée à environ 3 à 4 % de carbone dans le bain de fusion, dans lequel
- le bain de fusion est ensuite coulé selon le procédé du moule en sable ou du moule à la cire ou au moule perdu,
- la pièce moulée est libérée de son moule dans une zone de température comprise entre 1100°C et 800°C, et
- un traitement de refroidissement qui suit immédiatement, est entrepris par soufflage à l'aide d'un courant d'air pour libérer complètement la pièce moulée du matériau du moule,
- dans des zones sélectionnées, la pièce moulée est refroidie en dessous de la zone de l'eutectique, pour obtenir des propriétés mécaniques améliorées, à l'aide de courts à-coups de soufflage d'air, ciblés, intermittents,
dans lequel le traitement de refroidissement est interrompu après dépassement vers le bas de la température de la zone de l'eutectique.

2. Procédé selon la revendication 1, caractérisé en ce que la pièce moulée, après le traitement de refroidissement, est ramenée dans un four de maintien en température par étapes à une température de repos plus faible, pour éviter les contraintes propres et résiduelles.

3. Procédé selon la revendication 1 ou 2, caractérisé en ce que les à-coups de soufflage dirigés partiellement sur des zones de surface déterminées sont dimensionnés pour produire une dureté supérieure à 220 HB (dureté Brinell).

4. Procédé selon l'une des revendications précédentes, caractérisé en ce que les durées de refroidissement, aussi bien que les courants d'air généraux et permanents, ainsi qu'également les à-coups de soufflage partiels, sont dimensionnés pour obtenir une résistance à la traction d'au moins 250 N/mm².

5. Procédé selon l'une des revendications précédentes, caractérisé en ce que le traitement de refroidissement de la pièce moulée est susceptible d'être commandé et programmé, en ce qui concerne l'intensité du refroidissement du courant d'air permanent et des à-coups de soufflage, pulsés et partiellement orientables, à l'aide d'une installation de traitement de l'information comprenant une caméra et un écran de contrôle.

6. Procédé selon l'une des revendications précédentes, caractérisé en ce que les pièces moulées à refroidir effectuent, en étant positionnées sur un transporteur continu, un parcours de traitement conduisant un courant d'air et des à-coups de soufflage.

7. Procédé selon la revendication 5, caractérisé en ce qu'on utilise comme transporteur continu une bande transporteuse à maillons avec des arêtes de réception susceptibles d'être enfichées pour le positionnement de la pièce moulée, et en ce qu'au moins les tuyères soufflant les à-coups de soufflage sont réglables de façon contrôlée et sont susceptibles d'être orientées par zones sur la bande transporteuse à maillons, à une vitesse correspondante.

8. Procédé selon l'une des revendications précédentes, caractérisé en ce que l'air réchauffé au cours du processus de refroidissement est utilisé à des fins de chauffage et/ou de préparation d'eau chaude.

9. Procédé selon la revendication 8, caractérisé en ce que l'air réchauffé est conduit à un échangeur de chaleur.
